# FASCICULE DE BREVET EUROPEEN

(11) **EP 0 117 804 B1**
(45) Date de publication et mention de la délivrance du brevet: **22.03.1989**
(21) Numéro de dépôt: 84400297.2
(22) Date de dépôt: 14.02.1984
(51) Int. Cl.: H01P 11/00

(54) **Procédé de fabrication d'une cavité hyperfréquence, et cavité obtenue par ce procédé**
Herstellungsverfahren eines Mikrowellenhohlraumresonators und nach diesem Verfahren hergestellter Hohlraumresonator
Manufacturing method of a microwave cavity, and cavity obtained thereby

(30) Priorité: 25.02.1983 FR 8303126
(43) Date de publication de la demande: 05.09.1984
(73) Titulaire: ALCATEL ESPACE, F-92407 Courbevoie Cédex (FR)
(72) Inventeur: Urien, Jacques, F-75379 Paris Cedex 08 (FR); Bressan, Elie, F-75379 Paris Cedex 08 (FR); Danguy, Jacques, F-75379 Paris Cedex 08 (FR); Narzul, Marcel, F-75379 Paris Cedex 08 (FR)
(74) Mandataire: Weinmiller, Jürgen

(56) Documents cités:
- FR-A- 2 366 708
- US-A- 3 372 471

## Description

La présente invention concerne un procédé de fabrication d'une cavité hyperfréquence et une cavité obtenue par ce procédé.

Elle s'applique plus particulièrement à la réalisation de cavités et de filtres hyperfréquences pour satellites de télécommunications.

Une cavité hyperfréquence est constituée par un milieu diélectrique, généralement de l'air ou du vide, entouré par une enveloppe métallique formant enceinte et dont les dimensions sont déterminées pour provoquer à l'intérieur de l'enceinte la résonance d'une onde électromagnétique.

Dans les techniques de réalisation spatiales, et lorsqu'une grande stabilité thermique est requise les cavités sont obtenues, soit par assemblage mécanique de pièces usinées dans un matériau en alliage de fer-nickel, soit par assemblage mécanique de pièces réalisées en composite fibres synthétiques/résine, métallisé. Ces deux solutions permettent d'obtenir à la fois un faible coefficient de dilatation et une bonne rigidité mécanique.

Les cavités en alliage fer-nickel sont lourdes, ce qui constitue un facteur pénalisant pour leur utilisation dans les satellites. Pour diminuer leur poids on cherche à diminuer l'épaisseur de l'enveloppe mais en dessous d'une certaine épaisseur, il n'est plus possible d'usiner la cavité sans provoquer de déformations.

Dans le deuxième cas, les cavités en matériaux synthétiques, par exemple en fibre de carbone, ont des structures légères et des caractéristiques mécaniques particulièrement bien adaptées aux contraintes imposées par la réalisation des satellites mais leur coût de réalisation reste encore élevé.

Enfin, dans les deux cas, les filtres étant constitués par assemblage mécanique de cavités élémentaires, les plans de coupure limitent un peu les performances électriques.

Le but de l'invention est de pallier les invonvé- nients précités.

Un document de l'art antérieur, le document US-3 372 471, décrit une méthode de fabrication de composants microondes consistant à déposer par voie électrolytique une couche de nickel et à galvaniser au dessus une couche d'argent sur les éléments à assembler. L'assemblage est obtenu en pratiquant entre les éléments à assembler une soudure à l'aide d'un alliage eutectique cuivre argent porté à 780°C dans une enceinte de gaz inerte.

Par contre, l'invention a pour objet un procédé de fabrication d'une cavité hyperfréquence selon lequel les différents élements de la cavité sont préformés avant leur assemblage, les éléments préformés étant alors recouverts par au moins une couche métallique bonne conductrice de l'électricité, ces différents éléments étant alors positionnés pour former la cavité, puis l'ensemble de ces éléments étant fixés entre eux par fusion puis refroidissement du métal déposé recouvrant lesdits éléments de la cavité, la fusion du métal déposé ayant lieu en une seule opération dans un four porté à la température de fusion, caractérisé en ce que les éléments adjacents constituant la cavité étant de faible épaisseur sont maintenus en position avant et durant l'opération de fusion par soudage d'objets métalliques, de faible dimension par rapport aux éléments de la cavité, mis en contact avec les éléments adjacents.

Ce procédé a pour principal avantage de permettre, grâce à la fusion du métal déposé, d'une part, la liaison mécanique des pièces élémentaires entre elles et d'autre part, d'assurer une parfaite continuité électrique entre les parois internes des cavités ainsi obtenues puisque, les dépôts métalliques recouvrant chaque pièce élémentaire fusionnent pour former une structure cristallique homogène.

D'autre part, il sera possible, en choisissant judicieusement la nature et les épaisseurs des dépôts recouvrant chaque pièce élémentaire, de créer des compositions pouvant fondre à des températures constantes inférieures au point de fusion de chacun des constituants. Cette particularité sera particulièrement intéressante, dans le cas notamment, où les éléments préformés seront en alliage fer-nickel à très faible coefficient de dilatation et où les dépôts seront à base d'argent et de cuivre.

D'autres caractéristiques et avantages de l'invention apparaîtront au cours de la description faite au regard des dessins annexés, donnés uniquement à titre d'exemple et dans lesquels:
La figure 1 représente un mode de préassemblage des éléments formant une cavité, destiné à maintenir les éléments entre eux durant l'opération de fusion.
La figure 2 représente un filtre hyperfréquence obtenu à l'aide du précédé selon l'invention.
La cavité représentée à la figure 1 comprend un tronçon 1 évidé à l'intérieur, de forme cylindrique, parallélépipédique ou similaire, aux extrémités duquel sont rapportées deux plaques métalliques 2 et 3 formant l'une le fond de la cavité, l'autre le couvercle. Dans l'exemple de la figure 1, le couvercle 3 est percé en son centre d'une fente 4 formant iris, pour éventuellement permettre le couplage de la cavité avec une autre cavité adjacente.
Le procédé selon l'invention consiste à fabriquer séparément chacun des pièces 1, 2 et 3, par emboutissage, roulage-soudage, découpage ou tout autre moyen de préformage équivalent, d'une tôle de faible épaisseur, de l'ordre de 4/10^{e} mm, en matériau à faible coefficient de dilatation constitué par exemple, par un alliage fer-nickel, du type commercialisé sous la dénomination «Invar» ou tout autre matériau équivalent.

Dans une deuxième étape chacune des pièces 1, 2 et 3 est recouverte par des dépôts successifs 5, 6, 7 de matériaux bons conducteurs de l'électricité constitués par exemple, dans le cas où les pièces sont en fer-nickel, par une première couche de cuivre et une deuxième couche d'argent, l'ensemble ayant une épaisseur à peu près égale à 5 microns ou supérieure, suivant la fréquence de l'onde électromagnétique devant résonner à l'intérieur de la cavité. Dans ce cas la couche de cuivre sert de couche d'adhérence pour fixer la couche d'argent. Les procédés d'électrodépositions par voie électrolytique ou tous autres moyens équivalents permettant d'effectuer ces opérations sont connus et par conséquent leur description n'a pas besoin d'être plus longuement détaillée.

Dans une troisième étape les pièces 1, 2 et 3 formant les éléments de la cavité sont positionnées relativement les uns par rapport aux autres suivant le mode d'assemblage représenté à la figure 1, pour former la cavité. Des billes d'acier 8 à 11 sont soudées chacune entre deux éléments adjacents pour assurer une liaison mécanique rigide de tous les éléments entre eux avant l'opération suivante de brasage. Sur la figure 1 les faces du fond 2 et du couvercle 3, en contact avec les extrémités du tronçon 1, présentent des surfaces différentes de celles des sections d'extrémités respectivement en contact du tronçon 1, pour permettre à chaque bille de pouvoir abuter, dans l'angle formé par les pièces adjacentes qu'elle relie. La soudure des billes entre chaque pièce adjacente est réalisée, dans un mode préféré de réalisation de l'invention, par un procédé de soudage par point consistant à effectuer une décharge électrique entre chacune des billes et les pièces ou éléments adjacents correspondants à relier. Pour effectuer cette décharge, la bille sera, par exemple, d'abord maintenue à l'extrémité d'une électrode d'amenée du courant électrique au moyen d'un préhenseur à dépression de type connu, mais non représenté, puis sera appliquée en contact avec les pièces adjacentes à relier.

La puissance électrique mise en jeu est déterminée pour chaque type de cavité en fonction notamment de l'épaisseur du dépôt métallique recouvrant chaque pièce ou élément e doit être suffisante pour permettre à la bille de traverser le dépôt et se souder sur les parties métalliques sous jacentes, sans toutefois les endommager.

La quatrième étape du procédé consiste à réaliser l'assemblage final par brasage entre elles des pièces préassemblées à la troisième étape, dans un four porté à haute température, ou tous autres moyens équivalents, pour réaliser la fusion du dépôt métallique recouvrant des pièces métalliques 1, 2 et 3 en une ou plusieurs opérations. A la fin de la quatrième étape la cavité ainsi assemblée est refroidie lentement pour obtenir une liaison simultanée de toutes les pièces qui ont été chauffées. A titre indicatif le procédé selon l'invention permet d'obtenir un brasage simultané de pièces d'environ 4/10⁰ de mm en fer-nickel préassemblées d'une cavité, recouvertes d'une épaisseur d'un dépôt de cuivre et d'argent de 5 u. par fusion du dépôt à une température pouvant attein- dre 850°C.

A ce stade du procédé, il est possible que la conductibilité électrique de surface des parois internes de la cavité ait besoin d'être améliorée. Dans ce cas, le procédé qui vient d'être décrit peut être avantageusement complété par un dépôt électrolytique d'argent complémentaire.

Le procédé qui vient d'être décrit n'est naturellement pas limité à la fabrication d'une cavité du type de celle représentée à la figure 1 et de nombreuses variantes de réalisation sont également possibles, notamment, grâce au procédé selon l'invention on peut obtenir par brasage en une ou plusieurs opérations, l'assemblage de plusieurs cavités mises bout à bout, pour constituer, par exemple, un filtre hyperfréquence du type de celui représenté à la figure 2.

Le filtre de la figure 2 est constitué par deux cavités mises bout à bout. Une première cavité comprend les mêmes éléments que la cavité de la figure 1, repérés par les mêmes repères 1 à 4 et la deuxième cavité est constituée par un tronçon 12 dont une extrémité est placée en contact avec le couvercle 3 de la première cavité et dont l'autre extrémité est fermée par un couvercle 13 percé en son centre par un iris 14. Comme pour la cavité de la figure 1 les éléments du filtre sont fabriqués isolément puis assemblés par soudures de billes telles que les billes 8 à 11 et de 16 à 18 représentées sur la figure 2. Egalement, bien que le mode de préassemblage qui vient d'être décrit supprime l'emploi d'outillages compliqués que l'on pourrait utiliser pour préassembler les pièces élémentaires avant l'opération de brasage, il faut comprendre que ce mode de préassemblage n'exclut pas l'emploi d'autres outillages. En particulier, dans des variantes de réalisation on pourra utiliser à la place de billes tous autres objets de formes quelconques, pouvant remplacer avantageusement les billes, pour maintenir les pièces élémentaires entre elles pendant l'opération de brasage et à la limite procéder dans certains cas à une soudure par points directe des éléments adjacents assemblés sans utiliser d'objets en acier intermédiaires.

## Revendications

Procédé de fabrication d'une cavité hyperfréquence selon lequel les différents éléments (1, 2, 3, 4) de la cavité sont préformés avant leur assemblage, les éléments préformés étant alors recouverts (5, 6, 7) par au moins une couche métallique bonne conductrice de l'électricité, ces différents éléments étant alors positionnés pour former la cavité, puis l'ensemble de ces éléments étant fixés entre eux par fusion puis refroidissement du métal déposé recouvrant lesdits éléments (1, 2, 3) de la cavité, la fusion du métal déposé ayant lieu en une seule opération dans un four porté à la température de fusion, caractérisé en ce que les éléments adjacents (1, 2; 1, 3) constituant la cavité étant de faible épaisseur sont maintenus en position avant et durant l'opération de fusion par soudage d'objets métalliques (8, 9, 10, 11), de faible dimension par rapport aux éléments de la cavité, mis en contact avec les éléments adjacents.

2. Procédé selon la revendication 1, caractérisé en ce que le soudage d'un objet métallique (8, 9, 10, 11) contre les éléments adjacents (1, 2; 1, 3) a lieu en effectuant une décharge électrique entre l'objet métallique et les éléments adjacents à relier.

3. Procédé selon l'une quelconque des revendications 1 et 2, caractérisé en ce que les objets métalliques (8, 9, 10, 11) sont constitués par des billes d'acier.

4. Procédé selon l'une quelconque des revendications 1 à 3, caractérisé en ce que les éléments préformés (1, 2, 3) de la cavité sont usinés dans des tôles en alliage de fer-nickel à très faible coefficient de dilatation.

5. Procédé selon l'une quelconque des revendications 1 à 4, caractérisé en ce que la couche métallique (5, 6, 7) recouvrant les éléments de la cavité est formée par des dépôts successifs de cuivre et d'argent.

6. Procédé selon la revendication 5, caractérisé en ce que l'épaisseur de la couche métallique est supérieure à au moins 5 microns.

7. Cavité hyperfréquence réalisée conformément au procédé selon l'une des revendications précédentes, caractérisée en ce que les faces des plaques métalliques en contact avec les extrémités du tronçon (1) présentent des surfaces différentes de celles dés sections d'extrémité, respectivement en contact, du tronçon (1), pour permettre à chaque objet métallique (8, 9, 10, 11) de pouvoir être placé en butée dans l'angle formé par les plaques métalliques (2, 3) et les parties d'extrémité du tronçon (1) sur lesquelles les plaques viennent en contact.

8. Cavité hyperfréquence selon la revendication 7, caractérisée en ce que les objets métalliques (8, 9, 10, 11) ont la forme de billes.

9. Cavité hyperfréquence selon l'une quelconque des revendications 7 et 8, caractérisée en ce que les plaques et le tronçon sont obtenus par façonnage d'une tôle en fer-nickel d'épaisseur à peu près égale à 4/10^{e} de millimètres.

10. Filtre hyperfréquence, caractérisé en ce qu'il comprend plusieurs cavités du type revendiqué selon l'une quelconque des revendications 7 à 9, placées bout à bout.

## Claims

1. A process for the manufacture of a microwave cavity according to which the various components (1, 2, 3, 4) of the cavity are preshaped prior to their assembly, the preshaped components are then covered (5, 6, 7) by at least one metal layer of a high electric conductivity, these different components are then positioned to form the cavity, then the components are secured to one another by melting and then cooling the deposited metal covering said components (1, 2, 3) of the cavity, the melting of the deposited metal taking place in a single operation in a furnace raised to the melting temperature, characterized in that the adjacent components (1, 2; 1, 3) constituting the cavity are maintained in position before and during the melting operation by welding metal objects (8, 9, 10, 11) thereon, of a small size compared with the cavity components and which are brought into contact with the adjacent components.

2. A process according to claim 1, characterized in that the welding of a metal object (8, 9, 10, 11) against the adjacent components (1, 2; 1, 3) takes place by performing an electrical discharge between the metal object and the adjacent components to be secured to one another.

3. A process according to any one of claims 1 and 2, characterized in that the metal objects (8, 9, 10, 11) are constituted by steel balls.

4. A process according to any one of claims 1 to 3, characterized in that the preshaped components (1, 2, 3) of the cavity are machined from iron-nickel alloy sheets having a very low expansion coefficient.

5. A process according to any one of claims 1 to 4, characterized in that the metal layer (5, 6, 7) covering the components of the cavity is made by successively depositing copper and silver layers.

6. A process according to claim 5, characterized in that the thickness of the metal layer exceeds at least 5µm.

7. A microwave cavity realized according to the process according to one of the preceding claims, characterized in that the faces of the metal plates in contact with the ends of the section (1) have surfaces differing from those of the end sections, which are respectively in contact with the section (1), in order to enable each metal object (8, 9, 10, 11) to abut in the angle formed by the metal plates (2, 3) and the end portions of the section (1) with which said plates come into contact.

8. A microwave cavity according to claim 7, characterized in that the metal objects (8, 9, 10, 11) are ball-shaped.

9. A microwave cavity according to any one of claims 7 and 8, characterized in that the plates and the section are obtained by machining an iron-nickel sheet with a thickness roughly equal to 4/10 millimetres.

10. A microwave filter, characterized in that it comprises several cavities of the type claimed according to any one of claims 7 to 9, placed end-to-end.

## Patentansprüche

1. Verfahren zur Herstellung eines Mikrowellenhohlraums, gemäß dem die verschiedenen Bauteile (1, 2, 3, 4) des Hohlraums vor ihrem Zusammenbau geformt werden, die geformten Bauteile dann (5, 6, 7) mit mindestens einer gut elektrisch leitenden Metallschicht bedeckt werden, diese verschiedenen Bauteile dann zusammengebaut werden, um den Hohlraum zu bilden, und dann diese Bauteile durch Schmelzen und anschließendes Abkühlen des diese Bauteile (1, 2, 3) des Hohlraums bedeckenden Metalls aneinander befestigt werden, wobei das Schmelzen des Metalls in einem einzigen Arbeitsvorgang in einem auf Schmelztemperatur gebrachten Ofen durchgeführt wird, dadurch gekennzeichnet, daß die den Hohlraum bildenden aneinanderliegenden Bauteile (1, 2; 1, 3) von geringer Dicke sind und vor und während des Schmelzvorgangs durch Aufschweißen metallischer Gegenstände (8, 9, 10, 11) geringer Abmessungen im Vergleich mit den Bauteilen des Hohlraums in Position gehalten werden, die mit den einander benachbarten Bauteilen in Kontakt gebracht werden.

2. Verfahren nach Anspruch 1, dadurch gekennzeichnet, daß das Aufschweißen eines metallischen Gegenstands (8, 9, 10, 11) auf die einander benachbarten Bauteile (1, 2; 1, 3) stattfindet, indem eine elektrische Entladung zwischen dem metallischen Gegenstand und den zu verbindenden benachbarten Gegenständen verursacht wird.

3. Verfahren nach einem beliebigen der Ansprüche 1 und 2, dadurch gekennzeichnet, daß die metallischen Gegenstände (8, 9, 10, 11) von Stahlkugeln gebildet werden.

4. Verfahren nach einem beliebigen der Ansprüche 1 bis 3, dadurch gekennzeichnet, daß die vorgeformten Bauteile (1, 2, 3) des Hohlraums aus Blechen einer Eisen-Nickel-Legierung mit sehr niedrigen Ausdehnungskoeffizienten hergestellt werden.

5. Verfahren nach einem beliebigen der Ansprüche 1 bis 4, dadurch gekennzeichnet, daß die Metallschicht (5, 6, 7), die die Bauteile des Hohlraums bedeckt, durch aufeinanderfolgende Beschichtungen mit Kupfer und Silber gebildet wird.

6. Verfahren nach Anspruch 5, dadurch gekennzeichnet, daß die Dicke der Metallschicht größer ist als mindestens 5 pm.

7. Mikrowellenhohlraum nach einem der vorhergehenden Ansprüche, dadurch gekennzeichnet, daß die mit den Enden des Abschnitts (1) in Kontakt stehenden Seiten der Metallplatten andere Oberflächen aufweisen als die Endbereiche des Abschnitts (1), die jeweils in Kontakt stehen, um jeden metallischen Gegenstand (8, 9, 10, 11) in Anschlag in dem Winkel anordnen zu können, der durch die Metallplatten (2, 3) und die Endbereiche des Abschnitts (1) gebildet wird, auf denen die Platten aufliegen.

8. Mikrowellenhohlraum nach Anspruch 7, dadurch gekennzeichnet, daß die metallischen Gegenstände (8, 9, 10, 11) die Form von Kugeln haben.

9. Mikrowellenhohlraum nach einem beliebigen der Ansprüche 7 und 8, dadurch gekennzeichnet, daß die Platten und der Abschnitt durch Bearbeitung eines Eisen-Nickel-Blechs einer Dicke von etwa 4/10 mm erhalten werden.

10. Mikrowellenfilter, dadurch gekennzeichnet, daß es mehrere Hohlräume der gemäß einem der Ansprüche 7 bis 9 gekennzeichneten Art aufweist, die aneinander anschließen.
